# FASCICULE DE BREVET EUROPEEN

(11) **EP 0 037 788 B1**
(45) Date de publication et mention de la délivrance du brevet: **30.01.1985**
(21) Numéro de dépôt: 81400564.1
(22) Date de dépôt: 09.04.1981
(51) Int. Cl.: F27B 14/06, H05B 3/64

(54) **Installation et procédé pour fondre ou pour maintenir en fusion une matière métallique par élément résistant immergé dans le métal**
Vorrichtung und Verfahren zum Schmelzen oder Flüssighalten von Metallen mit Hilfe eines elektrischen Widerstandstaucheizelementes
Installation and process for melting metals or maintaining them in a molten state by means of an electrical immersion resistor heater

(30) Priorité: 09.04.1980 FR 8007966
(43) Date de publication de la demande: 14.10.1981
(73) Titulaire: FOURS M.G.R. S.A. Société dite :, F-75018 Paris (FR)
(72) Inventeur: Rouveyre, Jean, F-95680 Montlignon (FR); Rouveyre, Alain, F-95160 Montmorency (FR)
(74) Mandataire: Flechner, Willy

## Description

La présente invention se rapporte aux installations pour fondre une matière métallique ou pour maintenir en fusion une matière fondue, ainsi qu'aux procédés pour chauffer une matière fondue ou à fondre conductrice de l'électricité.

Pour retenir un alliage métallique fondu, c'est-à-dire pour l'empêcher de se répandre en le conservant, par exemple dans un four ou un creuset, il est connu de chauffer le récipient que constitue le creuset ou le four, afin que celui-ci transmette la chaleur qu'il reçoit à la masse en fusion qu'il contient.

La fusion ou le maintien en fusion de matières normalement solides à la température ambiante, conductrices de l'électricité, telles que les métaux, peut s'effectuer dans des installations diverses.

Le four à creuset est chauffé par flammes ou par des résistances électriques, rayonnant de l'énergie sur le creuset, la flamme abrase et use les matériaux réfractaires constitutifs du four. Les résistances électriques ne supportent pas des températures élevées.

Un four à induction à creuset est coûteux à installer et à entretenir notamment en raison de ses inducteurs. Le dépannage ne peut être effectué que par des électroniciens spécialisés.

Pour un four à induction à canal, où le métal contenu dans le canal s'échauffe sous l'effet des courants induits créés par une bobine d'induction et par un noyau magnétique englobant le canal, il faut, sous peine d'en abréger beaucoup la longévité, laisser toujours du métal liquide dans le canal, ce qui impose un fonctionnement ininterrompu. La puissance installée est limitée de sorte que la vitesse de fusion est petite. La réfection des réfractaires est onéreuse.

En outre, le rendement de ces installations connues est médiocre.

L'invention pallie ces inconvénients par une installation peu coûteuse à installer et à entretenir, notamment par le fait que son équipement électrique est simple, rapide à démarrer, pouvant fonctionner avec des interruptions sans inconvénient, donnant plus de sécurité, parce que fonctionnant à très basse tension, (notamment entre 5 et 15 volts) améliorant les conditions de travail, parce que ne polluant pas l'atmosphère et ne créant pas de bruit et permettant d'atteindre un meilleur rendement que les installations antérieures.

L'invention a donc pour objet une installation telle que définie suivant la revendication 1.

Comme ce ou ces éléments immergés sont réalisés en matériau non métallique, tel que le graphite ou le carbure de silicium, dont la résistivité électrique est supérieure à celle du métal dans lequel ils sont immergés, ce sont le ou les éléments résistants qui subissent préférentiellement l'échauffement par passage direct du courant.

Dans le cas d'un seul élément bouclant un circuit électrique, il est appliqué à celui-ci un potentiel électrique à ses deux extrémités.

Dans le cas de plusieurs éléments, de préférence en un nombre qui est un multiple de 2 ou de 3, il est appliqué à chacun d'eux un potentiel électrique, le circuit se bouclant par le métal lui- même dans lequel ils sont immergés, ceci afin de réaliser un couplage électrique classique.

Le métal dans lequel sont immergés le ou les éléments chauffants peut être à l'état liquide, pâteux ou solide, la seule condition étant qu'il y ait contact intime entre métal et élément résistant immergé : le point de fusion de l'élément est supérieur à celui du métal d'au moins 100 °C de préférence et mieux d'au moins 200 °C.

Le chauffage de bain par électrodes plongeantes est un procédé connu dans lequel les électrodes peu résistantes ont pour seul but d'amener le courant au bain qui, lui, est résistant.

Suivant l'invention, le système est inversé par le fait que le ou les éléments immergés sont beaucoup plus résistants que le métal dans lequel ils plongent, ce dernier ayant comme rôle de fermer le circuit électrique.

Aux dessins annexés, donnés uniquement à titre d'exemple :
la figure 1 est un schéma vu en coupe d'un four suivant l'invention avec chauffage par un élément
la figure 2 est un schéma vu en coupe d'un four suivant l'invention avec chauffage par 3 éléments.

A la figure 1, la cave 1 ou récipient du four est en matériau réfractaire thermiquement isolant.

Un élément résistant 2 est immergé dans le métal 3.

Les amenées de courant 4 et 5 sont raccordées sur les faces supérieures de l'élément 2 hors bain.

Les amenées 4 et 5 sont reliées respectivement aux bornes du secondaire monophasé d'un transformateur 6 abaisseur de tension commandé par une régulation 7 appropriée à thyristors, self variable ou autre commandés par des capteurs tels qu'une canne pyrométrique 8 ou une lunette 9.

A la figure 2, le chauffage est réalisé par 3 éléments 10, 11 et 12.

Les amenées de courant 13, 14 et 15 sont reliées respectivement aux bornes du secondaire triphasé d'un transformateur 16 abaisseur de tension commandé par une régulation 17 appropriée à thyristors, self variable ou autre commandés par des capteurs tels que canne pyrométrique 18 ou lunette 19.

Les essais suivants, effectués dans un four de 400 mm de diamètre, de 470 mm de profondeur et d'une capacité en aluminium de 100 kg, illustrent l'invention.

### Premier essai

On fond 100 kg d'aluminium en lingots à l'aide d'un brûleur à gaz. On immerge un élément chauffant en carbure de silicium ayant une résistivité de O,0050hms/cm/cm2 dans l'aluminium liquide (résistivité aluminium à froid : 2,82 microohms/cm²/cm).
- Tension sur l'élément : 10 Volts
- tension au primaire du transformateur : 390 V.
- Intensité : 110 A.
- Puissance appelée : 42,900 KVA

### Deuxième essai

On fond 100 kg d'aluminium en lingots à l'aide d'un brûleur à gaz, on immerge 2 éléments chauffants en carbure de silicium.
- Tension appliquée : 10 Volts
- tension au primaire du transformateur : 390 V.
- Intensité : 110 A.
- Puissance appelée = 42,9 KVA.

### Troisième essai

A la suite de l'essai précédent, les deux éléments sont mis hors tension afin de permettre la solidification de l'aluminium.

La solidification étant réalisée :
On met sous tension les éléments sous 10 Volts.
   - Tension au primaire du transformateur : 390 Volts.
   - Intensité : 90 A.
   - Puissance appelée ₌ 35,1 KVA.

Le métal fond par l'effet des éléments immergés; les valeurs relevées lors du 2^{e} essai sont retrouvées.

## Revendications

1. Installation pour fondre de l'aluminium ou des alliages d'aluminium ou pour le maintenir en fusion, comprenant un récipient à aluminium fondu et un circuit électrique à élément immergé dans l'aluminium et en une matière de point de fusion supérieur à celui de l'aluminium, caractérisée en ce que l'élément est en carbure de silicium ou en graphite et le circuit est mis sous une tension basse de 5 à 15 V environ.

2. Installation suivant la revendication 1, caractérisée en ce que le circuit électrique comprend un transformateur abaisseur de tension dont le secondaire est fermé par un élément ou plusieurs éléments et par l'aluminium.

3. Procédé pour fondre ou maintenir en fusion de l'aluminium ou des alliages d'aluminium, caractérisé en ce qu'il consiste à le mettre dans le récipient d'une installation suivant l'une des revendications 1 ou 2 et à mettre le circuit sous tension.

## Claims

1. Installation for melting aluminium or aluminium alloys or for keeping them in a molten state, comprising a container for molten aluminium and an electric circuit with an element immersed in the aluminium, this element consisting of a material with a higher melting point than aluminium, characterised in that the element consists of silicon carbide or graphite and the circuit is operated at a low voltage of about 5 to 15 volts.

2. Installation as claimed in claim 1, characterised in that the electric circuit comprises a voltage lowering transformer, the secondary of which is closed by one element or a plurality of elements and by the aluminium.

3. Process for melting aluminium or aluminium alloys or for keeping them in a molten state, characterised in that it comprises putting them in the container of an installation as claimed in claim 1 or 2 and passing a voltage through the circuit.

## Patentansprüche

1. Vorrichtung zum Schmelzen oder Flüssighalten von Aluminium oder Aluminiumlegierungen, umfassend einen Behälter für das geschmolzene Aluminium und einen elektrischen Stromkreis mit einem in das Aluminium eingetauchten Element aus einem Material mit einem höheren Schmelzpunkt als der des Aluminiums, dadurch gekennzeichnet, dass das Element aus Siliziumkarbid oder Graphit besteht und eine niedrige Spannung von ca. 5 bis 15 V ist an den Stromkreis angelegt.

2. Vorrichtung nach Anspruch 1, dadurch gekennzeichnet, dass der elektrische Stromkreis einen Abwärtstransformator umfasst, dessen Sekundärseite durch ein Element oder mehrere Elemente und durch das Aluminium geschlossen wird.

3. Verfahren zum Schmelzen oder Flüssighalten von Aluminium oder Aluminiumlegierungen, dadurch gekennzeichnet, dass das Aluminium in den Behälter einer Vorrichtung nach einem der Ansprüche 1 oder 2 eingebracht wird und der Stromkreis geschlossen wird.
